# EUROPÄISCHE PATENTSCHRIFT

(11) **EP 1 141 471 B1**
(45) Veröffentlichungstag und Bekanntmachung des Hinweises auf die Patenterteilung: **15.02.2006**
(21) Anmeldenummer: 99967949.1
(22) Anmeldetag: 16.12.1999
(51) Int. Cl.: D06M 13/432, D06M 15/423, D06M 13/425, D06M 13/419, D06M 15/427

(54) **VERFAHREN ZUR HERSTELLUNG VON CELLULOSEHALTIGEN TEXTILEN MATERIALIEN**
METHOD FOR PRODUCING TEXTILE MATERIALS WHICH CONTAIN CELLULOSE
PROCEDE POUR PRODUIRE DES MATERIAUX TEXTILES CONTENANT DE LA CELLULOSE

(30) Priorität: 24.12.1998 DE 19860204
(43) Veröffentlichungstag der Anmeldung: 10.10.2001
(73) Patentinhaber: BASF Aktiengesellschaft, 67056 Ludwigshafen (DE)
(72) Erfinder: BLAUTH, Manfred, D-67071 Ludwigshafen (DE); REINERT, Friedrich, D-67157 Wachenheim (DE); REICHERT, Jürgen, D-67117 Limburgerhof (DE); BERGMANN, Klaus, D-09355 Gersdorf (DE)
(86) Internationale Anmeldenummer: PCT/EP1999/010004
(87) Internationale Veröffentlichungsnummer: WO 2000/039384

(56) Entgegenhaltungen:
- WO-A-98/29393
- DE-A- 1 469 273
- DE-A- 2 236 931
- DE-A- 3 322 296
- GB-A- 1 243 462
- US-A- 5 160 503

## Beschreibung

Die vorliegende Erfindung betrifft ein verbessertes Verfahren zur Herstellung von cellulosehaltigen textilen Materialien durch Ausrüstung mit einem Vernetzer auf Basis von N-Methylolethern in Gegenwart eines Vernetzungskatalysators auf Basis von Magnesiumchlorid. Durch das erfindungsgemäße Verfahren können insbesondere bügelfreie textile Materialien erhalten werden.

Wesentlicher Teil der textilen Ausrüstung cellulosehaltiger Textilien ist die sogenannte Hochveredlung. Dabei wird bahnenförmige Web- oder Maschenware mit Vernetzern behandelt. Bei den Vernetzern handelt es sich beispielsweise und das 1,3-Bis(hydroxymethyl)-4,5-dihydroxyimidazolidinon-2, auch als 1,3-Dimethylol-4,5-dihydroxyethylenharnstoff ("DMDHEU") bezeichnet, und seine Derivate mit Alkoholen. Wesentlicher Bestandteil eines Hochveredlungsrezeptes ist ein Katalysator. In vielen Fällen werden Magnesiumchlorid oder Mischungen von Magnesiumchlorid mit Lewis- oder Brönsted-Säuren verwendet. Andere Katalysatoren wie Zinknitrat, Zinkchlorid oder Ammoniumchlorid sind auch üblich. Neben Vernetzern und Katalysatoren kommen bei der Hochveredlung meist noch weitere Hilfsmittel wie z.B. Weichmachungsmittel zur Anwendung.

Das wichtigste Standardverfahren ist das Trockenvernetzungsverfahren. Dabei wird das Textilgut mit der Ausrüstungsflotte, die den Vernetzer (typische Menge für reines Baumwollgewebe: 40 - 45 g/l) und den Vernetzungskatalysator (typische Menge: 12 g/l) enthält, imprägniert und beispielsweise mit einem Foulard abgequetscht. Anschließend wird bei höheren Temperaturen getrocknet und entweder im selben Arbeitsschritt oder getrennt in einem Kondensationsapparat vernetzt ("kondensiert"). Man arbeitet hierbei üblicherweise bei Kondensationstemperaturen von 150 bis 190°C. Die Kondensationszeit beträgt in der Regel 15 Sekunden bis 4 Minuten; je höher die Kondensationstemperatur gewählt wird, desto kürzer ist die Kondensationszeit. Die Kondensationsbedingungen müssen so gewählt werden, daß die Reaktion möglichst vollständig abläuft, es darf also nicht "überkondensiert" oder "unterkondensiert" werden, sonst kommt es zu inakzeptablen Festigkeitsverlusten oder man erhält keine ausreichenden Pflegeleichteffekte bei zusätzlich sehr hohen Formaldehydwerten.

Neben dem Trockenvernetzungsverfahren hat in letzter Zeit das Feuchtvernetzungsverfahren an Bedeutung gewonnen, da bislang nur damit Textilien, insbesondere aus Baumwolle, mit höchster Ausrüstungsgüte, d.h. mit sehr hoher Glätte nach der Wäsche und sehr guter Knittererholung bei akzeptablen Reißfestigkeitsverlusten, herstellbar sind. Beim Feuchtvernetzungsverfahren dient eine Mineralsäure (meist Salzsäure oder Schwefelsäure) als Katalysator, die gegebenenfalls noch Salze enthalten kann. Das Textil wird mit dieser stark sauren Flotte, welche bis zu 150 g/l und mehr an Vernetzer enthalten kann, imprägniert und auf eine Restfeuchte von 10 bis 12 Gew.-% getrocknet. Man läßt anschließend 20 bis 24 h bei 30 bis 35°C verweilen, neutralisiert die Säure und wäscht aus. Nach dem Trocknen werden in der Regel noch die in der Ausrüstung üblichen Hilfsmittel zur Griffgestaltung aufgetragen.

Das Feuchtvernetzungsverfahren hat aber folgende Nachteile:
- durch die stark sauren Flotten mit pH 1 oder darunter können enorme Reißfestigkeitsverluste bei den ausgerüsteten Textilien entstehen;
- es bilden sich hohe Werte an freiem Formaldehyd auf der Ware;
- es ist eine äußerst aufwendige Feuchte- und Temperatursteuerungskontrolle notwendig;
- es ist ein zusätzlicher Waschprozeß zur Neutralisierung der Mineralsäure notwendig;
- zusätzliche Trocknungsschritte erfordern hohe Energiekosten;
- wegen der intensiven Waschprozesse fallen hohe Abwassermengen an;
- das Verfahren ist beschränkt auf Ware mit ausreichender Ausgangsfestigkeit.

Aufgabe der vorliegenden Erfindung war es, ein Ausrüstungsverfahren für cellulosehaltige textile Materialien bereitzustellen, welches wie das Feuchtvernetzungsverfahren höchste Ausrüstungsgüte liefert, jedoch dessen Nachteile vermeidet.

Demgemäß wurde ein Verfahren zur Herstellung von cellulosehaltigen textilen Materialien durch Ausrüstung mit einem Vernetzer auf Basis von N-Methylolethern der allgemeinen Formel I
in der
- R¹: für eine gegebenenfalls durch nicht benachbarte Sauerstoffatome unterbrochene C₁-C₁₀-Alkylgruppe steht, die noch eine oder mehrere Hydroxylgruppen tragen kann,
- R²: Wasserstoff, die Gruppe CH₂OR¹ oder einen C₁-C₈-Alkylrest bezeichnet, der noch zusätzlich Hydroxylgruppen und/oder C₁-C₄-Alkoxygruppen als Substituenten tragen und durch nicht benachbarte Sauerstoffatome und/oder C₁-C₄-Alkylgruppen tragende Stickstoffatome unterbrochen sein kann, und
- R³: Wasserstoff, einen C₁-C₁₀-Alkylrest, einen C₁-C₁₀-Alkoxyrest, der durch nicht benachbarte Sauerstoffatome unterbrochen sein kann, oder die Gruppe (-NR²-CH₂OR¹) bedeutet,

wobei die Reste R² und R³ zu einem fünf- oder sechsgliedrigen Ring verbunden und im Falle von R³ = (-NR²-CH₂OR¹) außerdem zwei solcher Ringe über die zu den Amidstickstoffen α-ständigen C-Atome der Reste R² zu einem bicyclischen System kondensiert sein können,
in Gegenwart eines Vernetzungskatalysators auf Basis von Magnesiumchlorid gefunden, welches dadurch gekennzeichnet ist, daß man die auszurüstenden textilen Materialien
(a) mit 50 bis 100 Gew.-%, bezogen auf die trockenen textilen Materialien, einer Ausrüstungsflotte mit 70 bis 250 g/l des Vernetzers im Falle von Gewebe aus 100 % cellulosischem Material, mit 35 bis 100 g/l des Vernetzers im Falle von Maschenware aus 100 % cellulosischem Material oder mit 35 bis 150 g/l des Vernetzers im Falle von Mischungen aus 30 bis kleiner 100 Gew.-% cellulosischen Fasern und größer 0 bis 70 Gew.-% Synthesefasern imprägniert,
(b) auf eine Restfeuchte von 3 bis 10 Gew.-%, vorzugsweise 5 bis 9 Gew.-%, trocknet und
(c) bei einer Temperatur von 100 bis 145°C, vorzugsweise 100 bis 140°C, insbesondere 120 bis 135°C, in Gegenwart des Vernetzungskatalysators die Vernetzung der cellulosehaltigen textilen Materialien innerhalb von 15 Sekunden bis 4 Minuten durchführt.

Die Schritte Trocknung (b) und Kondensation (c) können getrennt oder gemeinsam, d.h. in einem Reaktionsapparat durch Aufheizen und gleichzeitiges Entfernen des Wasserdampfes, durchgeführt werden.

Das Prinzip des erfindungsgemäßen Verfahrens läßt sich sowohl auf Gewebe als auch auf Maschenware anwenden, wobei bei letzterer die Einsatzmengen an Vernetzer und an Vernetzungskatalysator zu reduzieren sind. Das erfindungsgemäße Verfahren kann neben reiner Baumwolle auch auf andere cellulosehaltige Materialien übertragen werden. In Abmischung mit Synthesefasern wie Polyester ist es aufgrund des Faserschutzes und der Energieeinsparung von Interesse. Auch hier können wegen des niedrigeren Anteils an cellulosischen Fasern die Vernetzer- und Katalysatormenge reduziert werden.

Bevorzugte Mengen an Vernetzer sind im Falle von Gewebe aus 100 % cellulosischem Material 90 bis 175 g/l, insbesondere 110 bis 160 g/l, im Falle von Maschenware aus 100 % cellulosischem Material 40 bis 70 g/l, insbesondere 45 bis 60 g/l, und im Falle von Mischungen aus 30 bis kleiner 100 Gew.-% cellulosischen Fasern und größer als 0 bis 70 Gew.-% Synthesefasern 45 bis 120 g/l, insbesondere 55 bis 100 g/l. Die zuletzt angegebenen Vernetzermengen sind besonders geeignet bei Polyester-Baumwoll-Mischungen im Gew.-% von ca. 50:50. Bei allen vor- und nachstehenden Angaben beziehen sich die Vernetzermengen stets auf den entsprechenden Feststoffgehalt in g pro Liter Ausrüstungsflotte. Die Vernetzer werden üblicherweise als wäßrige Lösungen mit einem Feststoffgehalt von 30 bis 80 Gew.-%, insbesondere 50 bis 75 Gew.-%, eingesetzt.

Die als Vernetzer zu verwendenden N-Methylolether I sind durch übliche Umsetzung, meist in wäßriger Lösung, der entsprechenden N-Methylolverbindungen der allgemeinen Formel II
mit Alkoholen der allgemeinen Formel III

R¹-OH (III)

leicht erhältlich.

Der Rest R¹ steht für eine gegebenenfalls durch nicht benachbarte Sauerstoffatome unterbrochene C₁-C₁₀-Alkylgruppe wie -CH₂CH₂OCH₃, -CH₂CH₂OCH₂CH₃ oder -CH₂CH₂OCH₂CH₂OCH₃. Als weitere Beispiel für R¹ sind zu nennen: n-Butyl, iso-Butyl, sec.-Butyl, tert.-Butyl, n-Pentyl, n-Hexyl, 2-Ethylhexyl und 2-Methoxyethyl; von besonderem Interesse sind die C₁-C₃-Alkylgruppen Ethyl, n-Propyl, iso-Propyl und insbesondere Methyl. Weiterhin von Interesse sind solche Alkylgruppen und durch Sauerstoffatome unterbrochene Alkylgruppen, die ein, zwei, drei oder noch mehr Hydroxylgruppen tragen.

Der Rest R² bezeichnet Wasserstoff, die Gruppe CH₂OR¹ und insbesondere einen C₁-C₈-Alkylrest, der noch zusätzliche Hydroxylgruppen und/oder C₁-C₄-Alkoxygruppen als Substituenten tragen und durch nicht benachbarte Sauerstoffatome und/oder durch C₁-C₄-Alkylgruppen tragende Stickstoffatome unterbrochen sein kann.

Der Rest R³ bedeutet Wasserstoff, einen C₁-C₁₀-Alkylrest, einen C₁-C₁₀-Alkoxyrest, der durch nicht benachbarte Sauerstoffatome unterbrochen sein kann, und insbesondere die Gruppe (-NR²-CH₂OR¹).

Für das erfindungsgemäße Verfahren sind insbesondere diejenigen N-Methylolether I geeignet, bei denen die Reste R² und R³ zu einem fünf- oder sechsgliedrigen Ring verbunden sind. Im Falle von R³ = (-NR²-CH₂OR¹) können außerdem zwei solcher Ringe über die zu den Amidstickstoffen α-ständigen C-Atome der Reste R² zu einem bicyclischen System kondensiert sein.

Als Beispiele für N-Methylolether I, die beim erfindungsgemäßen Verfahren eingesetzt werden können, sind zu nennen:
- Amide von C₁-C₁₁-Carbonsäuren, beispielsweise Ameisensäure, Essigsäure, Propionsäure, Buttersäure oder Valeriansäure, welche am Stickstoff ein oder zwei CH₂OR¹-Gruppen tragen,
- Carbamate mit C₁-C₁₀-Alkylgruppen im Esterrest, die durch nicht benachbarte Sauerstoffatome unterbrochen sein können, beispielsweise Methyl, Ethyl, n-Propyl, iso-Propyl, 2-Methoxyethyl oder n-Butyl, welche am Stickstoff zwei CH₂OR¹-Gruppen tragen,
- Harnstoff mit 1 bis 4 CH₂-OR¹-Gruppen an den Stickstoffatomen,
- cyclische Ethylenharnstoffe der allgemeinen Formel Ia
   in der die Reste X verschieden oder vorzugsweise gleich sind und für Wasserstoff, Hydroxylgruppen oder C₁-C₄-Alkoxygruppen, beispielsweise Methoxy oder Ethoxy, stehen,
- cyclische Propylenharnstoffe der allgemeinen Formel Ib
   in der Y für CH₂, CHOH, C(CH₃)₂, ein O-Atom oder ein eine C₁-C₄-Alkylgruppe tragendes N-Atom steht und Z Wasserstoff oder eine C₁-C₄-Alkoxygruppe, beispielsweise Methoxy oder Ethoxy, bezeichnet,
- bicyclische Glyoxaldiharnstoffe der allgemeinen Formel Ic
- bicyclische Malondialdehyddiharnstoffe der allgemeinen Formel Id

Ganz besonders als Vernetzer für das erfindungsgemäße Verfahren geeignet sind Derivate von 1,3-Dimethylol-4,5-dihydroxyethylenharnstoff ("DMDHEU"), bei denen beide Stickstoffatome des Imidazolidinon-Ringes symmetrisch oder insbesondere unsymmetrisch substituiert (verethert) sind. Vorzugsweise ist die eine der beiden Methylolgruppen des DMDHEU mit einem Methylrest verethert, während die andere Methylolgruppe durch Umsetzung mit einem Polyol, ausgewählt aus der Gruppe, umfassende Ethylenglykol, Diethylenglykol, 1,2- und 1,3-Propylenglykol, 1,2-, 1,3- und 1,4-Butylenglykol, Glycerol und Polyethylenglykole der Formel HO(CH₂CH₂O)ₙH mit 3 ≤ n ≤ 20, bevorzugt Diethylenglykol, derivatisiert ist. Derartige unsymmetrisch substituierte DMDHEU sind in der WO-A 98/29393 beschrieben.

Der Vernetzungskatalysator basiert auf Magnesiumchlorid als alleiniger Komponente oder als Hauptkomponente. In einer bevorzugten Ausführungsform setzt man eine Ausrüstungsflotte ein, die 10 bis 40 g/l, insbesondere 20 bis 30 g/l des Vernetzungskatalysators im Falle von Gewebe aus 100 % cellulosischem Material, 5 bis 15 g/l, insbesondere 8 bis 13 g/l, des Vernetzungskatalysators im Falle von Maschenware aus 100 % cellulosischem Material oder 5 bis 30 g, insbesondere 8 bis 25 g/l, des Vernetzungskatalysators im Falle von Mischungen aus 30 bis kleiner 100 Gew.-% cellulosischen Fasern und größer 0 bis 70 Gew.-% Synthesefasern enthält. Die vorstehenden Mengenangaben in g beziehen sich hinsichtlich der Anteile von Magnesiumchlorid auf Magnesiumchlorid-Hexahydrat, bei anderen Katalysatorkomponenten auf den Feststoffgehalt an handelsüblicher Form.

Vorzugsweise setzt man als Vernetzungskatalysator praktisch reines Magnesiumchlorid oder Mischungen aus Magnesiumchlorid und organischen und/oder anorganischen Säuren wie Citronensäure, Glykolsäure oder sauer reagierenden anorganischen Salzen, z.B. Natriumtetrafluoroborat, ein. Bei Verwendung solcher säurehaltigen ("akzellerierenden") Katalysatoren können die Kondensationsbedingungen milder gestaltet werden.

Es hat sich beim erfindungsgemäßen Verfahren als besonders günstig herausgestellt, wenn die den Vernetzer und den Vernetzungskatalysator enthaltende Ausrüstungsflotte bei (a) einen pH-Wert von 3 bis 6,5, insbesondere 4 bis 5,5, aufweist.

Beim erfindungsgemäßen Verfahren können weitere in der Textilausrüstung übliche Additive und Hilfsstoffe mitverwendet werden, beispielsweise aminofunktionelle Polysiloxanemulsionen, Dispersionen von anoxidiertem Polyethylen und nichtionische Netzmittel.

Insbesondere die letztgenannten Hilfsmittel können gegebenenfalls die Ausrüstungsgüte nochmals signifikant steigern.

Das erfindungsgemäße Verfahren ermöglicht bei relativ niedrigen und damit schonenden Temperaturen eine rasche und vollständige Kondensation des Vernetzers auf dem Textilgut. Normalerweise erwartet man bei den Temperaturen des Schrittes (c) des erfindungsgemäßen Verfahrens deutlich längere Kondensationszeiten. Die Kondensation gemäß Schritt (c) ist - abhängig von der jeweils eingestellten Temperatur - üblicherweise nach 15 Sekunden bis 4 Minuten, insbesondere nach 30 Sekunden bis 3 Minuten, vollständig erfolgt.

Das nach dem erfindungsgemäßen Verfahren hochveredelte cellulosehaltige Textilgut weist sehr hohe Glättenoten sowie eine sehr gute Knittererholung bei unerwartet niedrigen Reißfestigkeitsverlusten und niedrigen Formaldehydwerten auf. Solche Resultate erhielt man bislang nur mit dem Feuchtvernetzungsverfahren, wobei dort jedoch die Formaldehydwerte trotz Nachwäsche sehr hoch liegen. Beim Trockenvernetzungsverfahren führt eine derart hohe Vernetzermenge, wie sie beim erfindungsgemäßen Verfahren und beim Feuchtvernetzungsverfahren eingesetzt wird, normalerweise zur Zerstörung der Ware wegen der auftretenden enormen Reißfestigkeitsverluste.

Das insbesondere bei reiner Baumwolle eine ausgezeichnete Pflegeleichtigkeit und nahezu vollständige Bügelfreiheit gewährleistende erfindungsgemäße Verfahren wird als "Advanced Performance Finish" der BASF Aktiengesellschaft bezeichnet.

Die nachfolgenden Beispiele in Tabellenform sollen die Erfindung näher erläutern, ohne sie jedoch zu beschränken. Bei den Prozentangaben handelt es sich, sofern nichts anderes angegeben ist, um Gewichtsprozent.

## Patentansprüche

1. Verfahren zur Herstellung von cellulosehaltigen textilen Materialien durch Ausrüstung mit einem Vernetzer auf Basis von N-Methylolethern der allgemeinen Formel I
in der
R¹ für eine gegebenenfalls durch nicht benachbarte Sauerstoffatome unterbrochene C₁-C₁₀-Alkylgruppe steht, die noch eine oder mehrere Hydroxylgruppen tragen kann,
R² Wasserstoff, die Gruppe CH₂OR¹ oder einen C₁-C₈-Alkylrest bezeichnet, der noch zusätzlich Hydroxylgruppen und/oder C₁-C₄-Alkoxygruppen als Substituenten tragen und durch nicht benachbarte Sauerstoffatome und/oder C₁-C₄-Alkylgruppen tragende Stickstoffatome unterbrochen sein kann, und
R³ Wasserstoff, einen C₁-C₁₀-Alkylrest, einen C₁-C₁₀-Alkoxyrest, der durch nicht benachbarte Sauerstoffatome unterbrochen sein kann, oder die Gruppe (-NR²-CH₂OR¹) bedeutet,
wobei die Reste R² und R³ zu einem fünf- oder sechsgliedrigen Ring verbunden und im Falle von R³ = (-NR²-CH₂OR¹) außerdem zwei solcher Ringe über die zu den Amidstickstoffen α-ständigen C-Atome der Reste R² zu einem bicyclischen System kondensiert sein können,
in Gegenwart eines Vernetzungskatalysators auf Basis von Magnesiumchlorid, **dadurch gekennzeichnet, daß** man die auszurüstenden textilen Materialien
(a) mit 50 bis 100 Gew.-%, bezogen auf die trockenen textilen Materialien, einer Ausrüstungsflotte mit 70 bis 250 g/l des Vernetzers im Falle von Gewebe aus 100 % cellulosischem Material, mit 35 bis 100 g/l des Vernetzers im Falle von Maschenware aus 100 % cellulosischem Material oder mit 35 bis 150 g/l des Vernetzers im Falle von Mischungen aus 30 bis kleiner 100 Gew.-% cellulosischen Fasern und größer 0 bis 70 Gew.-% Synthesefasern imprägniert,
(b) auf eine Restfeuchte von 3 bis 10 Gew.-% trocknet und
(c) bei einer Temperatur von 100 bis 145°C in Gegenwart des Vernetzungskatalysators die Vernetzung der cellulosehaltigen textilen Materialien innerhalb von 15 Sekunden bis 4 Minuten durchführt.

2. Verfahren zur Herstellung von cellulosehaltigen textilen Materialien nach Anspruch 1, **dadurch gekennzeichnet, daß** man bei (a) eine Ausrüstungsflotte einsetzt, die 10 bis 40 g/l des Vernetzungskatalysators im Falle von Geweben aus 100 % cellulosischem Material, 5 bis 15 g/l des Vernetzungskatalysators im Falle von Maschenware aus 100 % cellulosischem Material oder 5 bis 30 g/l des Vernetzungskatalysators im Falle von Mischungen aus 30 bis kleiner 100 Gew.-% cellulosischen Fasern und größer 0 bis 70 Gew.-% Synthesefasern enthält.

3. Verfahren zur Herstellung von cellulosehaltigen textilen Materialien nach Anspruch 1 oder 2, **dadurch gekennzeichnet, daß** man als Vernetzungskatalysator praktisch reines Magnesiumchlorid oder Mischungen aus Magnesiumchlorid und organischen und/oder anorganischen Säuren einsetzt.

4. Verfahren zur Herstellung von cellulosehaltigen textilen Materialien nach den Ansprüchen 1 bis 3, **dadurch gekennzeichnet, daß** die den Vernetzer und den Vernetzungskatalysator enthaltende Ausrüstungsflotte bei (a) einen pH-Wert von 3 bis 6,5 aufweist.

5. Verfahren zur Herstellung von cellulosehaltigen textilen Materialien nach den Ansprüchen 1 bis 4, **dadurch gekennzeichnet, daß** man einen Vernetzer auf Basis von an den beiden Methylolgruppen symmetrisch oder unsymmetrisch verethertem 1,3-Dimethylol-4,5-dihydroxyethylenharnstoff einsetzt.

## Claims

1. A process for producing cellulosic textile materials by finishing with a crosslinker based on N-methylol ethers of the general formula I
where
R¹ is C₁-C₁₀-alkyl with or without interruption by nonadjacent oxygen atoms and with or without substitution by one or more hydroxyl groups,
R² is hydrogen, CH₂OR¹ or C₁-C₈-alkyl with or without hydroxyl and/or C₁-C₄-alkoxy substitution and with or without interruption by nonadjacent oxygen atoms and/or C₁-C₄-alkyl-bearing nitrogen atoms, and
R³ is hydrogen, C₁-C₁₀-alkyl or C₁-C₁₀-alkoxy with or without interruption by nonadjacent oxygen atoms or is -NR²-CH₂OR¹,
and R² and R³ may be joined to form a five- or six-membered ring and in the case of R³ = -NR²-CH₂OR¹, moreover, two such rings may be fused via the R² carbon atoms α to the amide nitrogens to form a bicyclic system,
in the presence of a crosslinking catalyst based on magnesium chloride, which comprises the textile materials to be finished being
(a) impregnated with from 50 to 100% by weight, based on the dry textile materials, of a finishing liquor comprising from 70 to 250 g/l of the crosslinker in the case of 100% cellulosic wovens, from 35 to 100 g/l of the crosslinker in the case of 100% cellulosic knits or from 35 to 150 g/l of the crosslinker in the case of blends comprising from 30 to less than 100% by weight of cellulosic fibers and from more than 0 to 70% by weight of synthetic fibers,
(b) dried to a residual moisture content of from 3 to 10% by weight, and
(c) cured within from 15 seconds to 4 minutes at from 100 to 145°C in the presence of the crosslinking catalyst.

2. The process according to claim 1 wherein the crosslinking liquor used in (a) comprises from 10 to 40 g/l of the crosslinking catalyst in the case of 100% cellulosic wovens, from 5 to 15 g/l of the crosslinking catalyst in the case of 100% cellulosic knits or from 5 to 30 g/l of the crosslinking catalyst in the case of blends comprising from 30 to less than 100% by weight of cellulosic fibers and from more than 0 to 70% by weight of synthetic fibers.

3. The process according to claim 1 or 2 wherein the crosslinking catalyst used is virtually pure magnesium chloride or a mixture of magnesium chloride with an organic and/or inorganic acid.

4. The process according to any of claims 1 to 3 wherein the finishing liquor comprising the crosslinker and the crosslinking catalyst has a pH of from 3 to 6.5 in (a).

5. The process according to any of claims 1 to 4 wherein the crosslinker used is based on 1,3-dimethylol-4,5-dihydroxyethyleneurea symmetrically or asymmetrically etherified on the two methylol groups.

## Revendications

1. Procédé pour la fabrication de matériaux textiles contenant de la cellulose par apprêtage avec un agent de réticulation à base d'éthers de N-méthylol de formule générale I :
dans laquelle :
R¹ représente un groupement alkyle en C₁ à C₁₀, qui est éventuellement interrompu par des atomes d'oxygène non adjacents et peut porter encore un ou plusieurs groupements hydroxyle,
R² désigne l'hydrogène, le groupement CH₂OR¹ ou un radical alkyle en C₁ à C₈, qui peut encore porter d'autres groupements hydroxyle et/ou des groupements alcoxy en C₁ à C₄ comme substituants et peut être interrompu par des atomes d'oxygène non adjacents et/ou des atomes d'azote non adjacents portant des groupements alkyle en C₁ à C₄, et
R³ désigne l'hydrogène, un radical alkyle en C₁ à C₁₀, un radical alcoxy en C₁ à C₁₀, qui peut être interrompu par des atomes d'oxygène non adjacents, ou le groupement (-NR²-CH₂OR¹),
où les radicaux R² et R³ peuvent être liés à un cycle à cinq ou six éléments et, dans le cas où R³ = (-NR²⁻CH₂OR¹), en plus, deux de ces cycles peuvent être condensés en un système bicyclique via les atomes de carbone des radicaux R², qui sont situés en position α par rapport aux atomes d'azote de l'amide, en présence d'un catalyseur de réticulation à base de chlorure de magnésium, **caractérisé en ce que**
(a) on imprègne les matériaux textiles à apprêter de 50 à 100% en poids, par rapport aux matériaux textiles secs, d'un bain d'apprêtage contenant 70 à 250 g/l de l'agent de réticulation dans le cas de tissus constitués de 100% de matériau cellulosique, de 35 à 100 g/l de l'agent de réticulation dans le cas de tissus maillés constitués de 100% de matériau cellulosique ou de 35 à 150 g/l de l'agent de réticulation dans le cas de mélanges constitués de 30 à moins de 100% en poids de fibres cellulosiques et de plus de 0 à 70% en poids de fibres synthétiques,
(b) on les sèche jusqu'à une humidité résiduelle de 3 à 10% en poids et
(c) on effectue, à une température de 100 à 145°C, en présence du catalyseur de réticulation, la réticulation des matériaux textiles contenant de la cellulose en l'espace de 15 secondes à 4 minutes.

2. Procédé de fabrication de matériaux textiles contenant de la cellulose selon la revendication 1, **caractérisé en ce que** l'on utilise en (a) un bain d'apprêtage, qui contient 10 à 40 g/l du catalyseur de réticulation dans le cas de tissus constitués de 100% de matériau cellulosique, 5 à 15 g/l du catalyseur de réticulation dans le cas de tissus maillés constitués de 100% de matériau cellulosique ou 5 à 30 g/l du catalyseur de réticulation dans le cas de mélanges composés de 30 à moins de 100% en poids de fibres cellulosiques et de plus de 0 jusqu'à 70% en poids de fibres synthétiques.

3. Procédé de fabrication de matériaux textiles contenant de la cellulose selon la revendication 1 ou 2, **caractérisé en ce que** l'on utilise, comme catalyseur de réticulation, du chlorure de magnésium pratiquement pur ou des mélanges de chlorure de magnésium et d'acides organiques et/ou inorganiques.

4. Procédé de fabrication de matériaux textiles contenant de la cellulose selon les revendications 1 à 3, **caractérisé en ce que** le bain d'apprêtage contenant l'agent de réticulation et le catalyseur de réticulation en (a) présente une valeur de pH de 3 à 6, 5.

5. Procédé de fabrication de matériaux textiles contenant de la cellulose selon les revendications 1 à 4, **caractérisé en ce que** l'on utilise un agent de réticulation à base de 1,3-diméthylol-4,5-dihydroxyéthylène-urée, qui est éthéré au niveau des deux groupements méthylol, de manière symétrique ou non symétrique.
